# EUROPÄISCHE PATENTSCHRIFT

(11) **EP 1 273 713 B1**
(45) Veröffentlichungstag und Bekanntmachung des Hinweises auf die Patenterteilung: **11.01.2006**
(21) Anmeldenummer: 02014508.2
(22) Anmeldetag: 01.07.2002
(51) Int. Cl.: E02D 3/08

(54) **Verfahren zum Herstellen von Stopfsäulen zur Baugrundverbesserung**
Method for constructing material columns to improve soil consolidation
Méthode pour construire des colonnes de matériaux pour améliorer la consolidation du sol

(30) Priorität: 07.07.2001 DE 10133122
(43) Veröffentlichungstag der Anmeldung: 08.01.2003
(73) Patentinhaber: KELLER GRUNDBAU GmbH, 63067 Offenbach (DE)
(72) Erfinder: Priebe, Heinz, Dipl.-Ing, 29389 Bodenteich (DE)
(74) Vertreter: Neumann, Ernst Dieter

(56) Entgegenhaltungen:
- EP-A- 0 861 944
- DE-A- 4 013 801
- DE-A- 4 130 339
- DE-A- 19 814 021
- DE-A- 19 822 290

## Beschreibung

Die Erfindung betrifft ein Verfahren zum Herstellen von sogenannten Stopfsäulen aus ungebundenen Zugabematerialien in weniger tragfähigen Böden zum Zweck der Baugrundverbesserung bzw. -stabilisierung. Es sind vielfältige Verfahren bekannt, nach denen nicht ausreichend tragfähiger Untergrund durch das Einbauen von in einem Raster angeordneten Säulen verbessert wird. Hierbei kommen verschiedene Wirkmechanismen zur Geltung, die eine Verbesserung des Baugrundes bewirken. Zum einem kann durch tiefreichende Säulenkörper eine Lastabtragung in eine tiefer liegende tragfähige Bodenschicht (Tragschicht) erfolgen; daneben kann durch das Einbauen der Säulenkörper ohne vorherigen Bodenaushub eine Bodenverdichtung zwischen den Säulenkörpem erfolgen. Die Herstellung von Stopfsäulen kann jedoch nicht mehr beim Vorliegen von Weichschichten, d.h. weniger stützfähigen Bodenschichten zur Anwendung kommen, die keine ausreichenden radialen Stützkräfte aufbauen können, um den Säulenkörper bei Belastung durch Auflasten im erforderlichen Maß zu stützen.

Aus der EP 0 861 944 A1 ist eine Vorrichtung zur Herstellung von Materialsäulen im Boden, insbesondere von Stopfsäulen oder Dräns bekannt, die einen Tiefenrüttler umfaßt, der zunächst in den Boden eingerüttelt wird und aus dem heraus beim Ziehen beispielsweise eine Kiessäule erstellt wird. Säulen aus ungebundenem Zugabematerial können neben einer Baugrundverbesserung gleichzeitig eine Dränwirkung entwickeln.

Aus der DE 40 13 801 A1 ist ein Verfahren zum Herstellen von Trag- und/oder Abdichtkörpern im Boden bekannt, die aus mit Bindemittel verfestigten Zuschlagstoffen mit einer Faserarmierung bestehen. Die Vermischung von Bindemittel, Zuschlagstoffen, Fasern und Bindeflüssigkeit findet hierbei erst im Boden beim Aufbau der Trag- und/oder Abdichtkörper statt, die anschließend abbinden. Eine Dränwirkung können derartige Trag- und/oder Abdichtkörper nicht entfalten.

Hiervon ausgehend liegt der Erfindung die Aufgabe zugrunde, ein Verfahren zur Herstellung von Stopfsäulen aus ungebundenen Zugabematerialien vorzuschlagen, das auch bei Vorliegen von weniger tragfähigen Bodenschichten (Weichschichten) zu befriedigenden Ergebnissen führt . Die Lösung hierfür besteht in einem Verfahren zum Herstellen von Stopfsäulen aus ungebundenen Zugabematerialien, bei dem ein Tiefenrüttler von der Bodenoberfläche aus in den Baugrund eingerüttelt wird, die Stopfsäule von unten nach oben in Rüttelstopfverfahren aufgebaut wird und das sich dadurch auszeichnet, daß zumindest in Bodenschichten mit geringer Stützfähigkeit (Weichschichten) die Stopfsäule aus bindemittelfreiem rolligem Zugabematerial, das mit Fasern versehen ist, hergestellt wird. Die hierbei verwendeten Fasern können Stahlfasern, Glasfasern oder Kunststoffasern sein. Bekannt sind multifile Textilfasem, gespleißte Fasern, Faserbündel oder kleine Fasernetze, die aufgrund der sogenannten Faserkohäsion innerhalb der Stopfsäule zu einer Erhöhung der Scherfestigkeit führen. Eine günstige Länge der einzelnen Fasern liegt in der Größenordnung von 50 mm. Fasern aus Polypropylen haben dabei eine Dichte von rund 0,9 kg/dm³. Die Zuschlagmenge kann bei Kunststoffasern in der Größenordnung von 2-3 kg Fasern je m³ Säulenmaterial betragen. Der Kohäsionswert des faserbewehrten Zugabematerials sollte zwischen 5 und 50 kN/m², insbesondere zwischen 10 und 30 kN/m² liegen. Der Säulendurchmesser kann im bevorzugten Bereich von 0,6 bis 1,0 m liegen. Das Rastermaß, nach dem die einzelnen Stopfsäulen angeordnet sind, kann zwischen 1,2 und 3 m liegen. Als Zugabematerial wird insbesondere Sand verwendet, aber auch Schotter und Kies sind geeignet.

In bevorzugter Ausführung wird vorgeschlagen, daß die Stopfsäule in stützfähigen Zwischenschichten und/oder der Tragschicht aus faserfreiem Zugabematerial hergestellt wird. Da die Faserzuschläge einen Kostenfaktor darstellen und deshalb zweckdienlich nur in Weichschichten zugegeben werden, ist hiermit eine äußerst sparsame Verwendung möglich, ohne die ausreichende Tragfähigkeit der Stopfsäulen zu beeinträchtigen.

Die einzelne Stopfsäulen können bis in eine tragfähige Bodenschicht (Tragschicht) reichen. Die Stopfsäulen können jedoch auch in einer weniger tragfähigen Bodenschicht enden, wobei schwimmende Stopfsäulen entstehen.

Das wesentliche Merkmal des Verfahrens besteht darin, daß die Stabilität des Säulenkörpers durch Einsatz einer Faserbewehrung überall dort verbessert wird, wo die Stopfsäule Weichschichten durchsetzt oder in Weichschichten hineinreicht.

Die vorliegende Schichtung des Bodens ist durch vorhergehende Aufschlußbohrungen oder andere Baugrunderkennungsmethoden zu ermitteln. Die erfindungsgemäßen Stopfsäulen sind ungeachtet der Verwendung von z. B. Sand auch bei den zu erwartenden Auflastungen dadurch ausreichend tragfähig, daß die Faserbewehrung in instabilen Bodenschichten (Weichschichten) so ausgelegt ist, daß sie die zu erwartenden Spannungszustände ohne zu große Scherverformungen auffängt und damit die Lasten in gegebenenfalls unbewehrte darunterliegende Säulenabschnitte abtragen kann, die in stützfähigen Bodenschichten liegen. Sandsäulen sind im Vergleich zu Schotter- oder Kiessäulen in Bezug auf den Materialpreis besonders günstig herstellbar.

Die Herstellung der Säulen erfolgt in grundsätzlich bekannter Rüttelstopftechnik mittels eines Schleusenrüttlers. Für die Faserzumischung stehen zwei Möglichkeiten zur Verfügung. Entweder wird die Faserbewehrung an der Oberfläche in bestimmte Chargen von Zugabematerial eingemischt, wobei dann nur je nach vorliegender Bodenschicht unbewehrtes oder faserbewehrtes Zugabematerial zuzugeben ist. Nach einer anderen Möglichkeit werden Zugabematerial und Faserbewehrung getrennt zum Tiefenrüttler geführt, wobei die Vermischung erst beim Durchfließen des Tiefenrüttlers erfolgt.

Grundsätzlich ist es möglich, mit nach oben zunehmenden Faserbewehrungsanteilen zu arbeiten, da die Stützfähigkeit der Weichschichten bei gleichbleibender Bodenbeschaffenheit nach oben abnimmt.

Der Verfahrensablauf der Säulenherstellung beruht weitgehend auf der bekannten Rüttelstopftechnik, bei der der Tiefenrüttler jeweils um einen Höhenabschnitt unter Zugabe von rolligem Material ins Rüttelloch gezogen wird und dann zur Stopfverdichtung des zugeführten Sandes wieder um einen Teilabschnitt eingerüttelt wird.

Die Verwendung von rolligem Material garantiert, daß die Säulen eine vertikale Dränwirkung haben, d.h. eine Wasserdurchlässigkeit in vertikaler Richtung ist gegeben. Die vorliegende Erfindung kann überall dort Anwendung finden, wo die Herstellung von Rüttelstopfsäulen bisher aufgrund zu geringer Stützspannung bzw. Reaktionsspannung von oberen Bodenschichten oder tieferliegenden Zwischenschichten (Weichschichten) unmöglich ist, weil der Boden die für die Funktionstüchtigkeit einer Stopfsäule erforderliche radiale Stützung nicht aufbauen kann. In Bodenschichten, in denen eine ausreichende radiale Stützung gegeben ist, wird die erfindungsgemäße Stopfsäule aber aus Kostengründen aus Zugabematerial ohne Faserbewehrung hergestellt.

Mit dem erfindungsgemäßen Verfahren können tragfähige Säulen hergestellt werden, die sofort nach Fertigstellung belastet werden können. Aufgrund ihrer Herstellungsweise sind nur geringe Setzungen bei dem Aufbringen von Lasten zu erwarten.

Vor der Herstellung der Säulen ist ein detaillierter Baugrundaufschluß erforderlich. Insbesondere zur Festlegung der erforderlichen Länge der Bewehrungsabschnitte werden vorzugsweise in einem engen Raster Sondierungen ausgeführt, mit denen der Übergang zwischen nicht stützfähigen Bodenschichten (Weichschichten) und stützfähigen Bodenschichten ermittelt wird.

Ausführungsbeispiele erfindungsgemäßer Säulen sind in den Zeichnungen dargestellt, die anschließend beschrieben werden.
- Figur 1: zeigt eine erfindungsgemäße Stopfsäule in einer ersten Ausführung;
- Figur 2: zeigt eine erfindungsgemäße Stopfsäule in einer zweiten Ausführung;
- Figur 3: zeigt eine erfindungsgemäße Stopfsäule in einer dritten Ausführung.

In Figur 1 ist in einem vertikalen Schnitt durch den Boden eine Stopfsäule 11 gezeigt, die von der Bodenoberfläche 12 ausgeht und deren Säulenfuß 13 auf einer tragfähigen Bodenschicht 14 (Tragschicht) aufsteht bzw. in diese geringfügig hineinreicht. Oberhalb der tragfähigen Bodenschicht 14 ist eine weniger stützfähige Bodenschicht 15 (Weichschicht) dargestellt, die bis an die Oberfläche 12 reicht. Die Grenze zwischen den beiden Schichten ist durch eine gestrichelte Linie 16 angedeutet. Die Stopfsäule hat auf ihrer gesamten Länge eine Faserbewehrung 17 zur Erhöhung der Scherfestigkeit aufgrund sogenannter Faserkohäsion.

In Figur 2 ist Stopfsäule 11 gezeigt, die von der Bodenoberfläche 12 ausgeht und deren Säulenfuß 13 relativ weit in eine mäßig tragfähige Bodenschicht 14' (Tragschicht) hineinreicht. Oberhalb der Tragschicht 14' befindet sich eine weniger stützfähige Bodenschicht 15 (Weichschicht), wobei die Grenze zwischen den beiden Schichten mit einer gestrichelten Linie 16 dargestellt ist. Wiederum oberhalb der Weichschicht 15 befindet sich eine stützfähige Deckschicht 17 mit ausreichender Stützfähigkeit für unbewehrte Stopfsäulen. Ausschließlich im Bereich der Weichschicht 15 ist die Säule mit einer Faserbewehrung 17 versehen, während der Säulenabschnitt 18 darunter und der Säulenabschnitt 19 darüber aus unbewehrtem Zugabematerial bestehen.

In Figur 3 ist eine Stopfsäule 11 gezeigt, die von der Oberfläche 12 aus bis zum Säulenfuß 13 innerhalb einer weniger stützfähigen Bodenschicht 15' (Weichschicht) liegt. Auf ihrer gesamten Länge hat diese Säule eine Faserbewehrung 17. Die Säule ist somit als schwimmende Säule ausgeführt. Ein Lastabtrag erfolgt über die Mantelreibung. Der Faserbewehrungsanteil dieser Säule nimmt von unten nach oben zu, wie in der symbolischen Darstellung erkennbar.

## Patentansprüche

1. Verfahren zum Herstellen von Stopfsäulen aus ungebundenen Zugabematerialien zum Zweck der Baugrundverbesserung bzw. -stabilisierung mit den folgenden Verfahrensschritten zur Herstellung einer der Stopfsäulen (11);
- ein Tiefenrüttler wird von der Bodenoberfläche (12) aus in den Baugrund eingerüttelt;
- die Stopfsäule (11) wird von unten nach oben in Rüttelstopfverfahren aufgebaut,
**dadurch gekennzeichnet,**
**daß** zumindest in Bodenschichten (15) mit geringer Stützfähigkeit die Stopfsäule (11) aus bindemittelfreiem rolligem Zugabematerial, das mit Fasern (17) versetzt ist, hergestellt wird.

2. Verfahren nach Anspruch 1,
**dadurch gekennzeichnet,**
**daß** die Stopfsäule (11) in stützfähigen Bodenschichten (14, 20) aus Zugabematerial, das nicht mit Fasern (17) versetzt ist, hergestellt wird.

3. Verfahren nach einem der Ansprüche 1 oder 2,
**dadurch gekennzeichnet,**
**daß** die Stopfsäule (11) mit einem verdickten Säulenfuß (13) hergestellt wird.

4. Verfahren nach einem der Ansprüche 1 bis 3,
**dadurch gekennzeichnet,**
**daß** die Stopfsäule (11) in einer tragfähigen Bodenschicht (14) endet.

5. Verfahren nach einem der Ansprüche 1 bis 3,
**dadurch gekennzeichnet,**
**daß** die Stopfsäule (11) insgesamt schwimmend in Bodenschichten (15) mit geringer Stützfähigkeit eingebaut wird.

6. Verfahren nach einem der Ansprüche 1 bis 5,
**dadurch gekennzeichnet,**
**daß** der Faseranteil in der Stopfsäule (11) von unten nach oben erhöht wird.

7. Verfahren nach einem der Ansprüche 1 bis 6,
**dadurch gekennzeichnet,**
**daß** Stahlfasern, Glasfasern oder Kunststoffasern verwendet werden, insbesondere mit einer Länge von 25-75 mm.

8. Verfahren nach Anspruch 7,
**dadurch gekennzeichnet,**
**daß** 0,5 bis 5 kg, insbesondere 2-3 kg Fasern (17) je m³ Zugabematerial zugegeben werden.

9. Verfahren nach einem der Ansprüche 1 bis 8,
**dadurch gekennzeichnet,**
**daß** mit Fasern (17) versetztes Zugabematerial mit einem Kohasionswert von 5-50 kN/m², insbesondere von 10-30 kN/m² verwendet wird.

10. Stopfsäule aus ungebundenen Zugabematerialien im Boden zur Baugrundverbesserung bzw. -stabilisierung, zu deren Herstellung
- ein Tiefenrüttler von der Bodenoberfläche (12) aus in den Baugrund eingerüttelt wird, wobei die Stopfsäule von unten nach oben im Rüttelstopfverfahren aufgebaut ist,
**dadurch gekennzeichnet,**
**daß** sie zumindest einen Säulenabschnitt aus bindemittelfreiem rolligem Zugabematerial, das mit Fasern (17) versetzt ist, umfaßt, der eine Bodenschicht (15) mit geringer Stützfähigkeit durchsetzt.

11. Stopfsäule nach Anspruch 10,
**dadurch gekennzeichnet,**
**daß** sie in tragfähigen oder stützfähigen Bodenschichten aus bindemittelfreiem rolligem Zugabematerial, das nicht mit Fasern versetzt ist, hergestellt ist.

12. Stopfsäule nach einem der Ansprüche 10 bis 11,
**dadurch gekennzeichnet,**
**daß** sie mit einem verdickten Säulenfuß (13) hergestellt ist.

13. Stopfsäule nach einem der Ansprüche 10 bis 12,
**dadurch gekennzeichnet,**
**daß** sie in einer tragfähigen Bodenschicht (14) endet.

14. Stopfsäule nach einem der Ansprüche 10 bis 12,
**dadurch gekennzeichnet,**
**daß** sie insgesamt schwimmend in Bodenschichten (15) mit geringer Stützfähigkeit eingebaut ist.

15. Stopfsäule nach einem der Ansprüche 10 bis 14,
**dadurch gekennzeichnet,**
**daß** der Faseranteil im Zugabematerial jeweils von unten nach oben zunimmt.

16. Stopfsäule nach einem der Ansprüche 10 bis 15,
**dadurch gekennzeichnet,**
**daß** die Fasern (17) Stahlfasern, Glasfasern oder Kunstoffasern sind, insbesondere solche mit einer Länge von 25-75 mm.

17. Stopfsäule nach Anspruch 16,
**dadurch gekennzeichnet,**
**daß** 0,5 bis 5 kg, insbesondere 2-3 kg Fasern (17) je m³ Zugabematerial in dem mit Fasern (17) versetztem Zugabematerial enthalten sind.

18. Stopfsäule nach einem der Ansprüche 10 bis 17,
**dadurch gekennzeichnet,**
**daß** sie im Bereich des mit Fasern (17) versetzten Zugabematerials einen Kohäsionswert von 5-50 kN/m², insbesondere von 10-30 kN/m² hat.

## Claims

1. A process of producing tamped columns from unbonded aggregates for the purpose of improving and stabilising foundation soil, comprising the following process stages for the production of tamped columns (11):
- a depth vibrator is vibrated from the surface of the soil into the foundation soil;
- the tamped column (11) is built up from the bottom to the top, using the vibro-tamping process,
**characterised in**
**that**, at least in soil layers (15) with a low supporting capability, the tamped column (11) is produced from friable aggregate which is binder-free and which is mixed with fibres (17).

2. A process according to claim 1,
**characterised in**
**that**, in supportive soil layers (14, 20), the tamped column (11) is produced from aggregates which are not mixed with fibres (17).

3. A process according to any one of claims 1 or 2,
**characterised in**
**that** the tamped column (11) is produced so as to comprise a thickened column base (13).

4. A process according to any one of claims 1 to 3,
**characterised in**
**that** the tamped column (11) ends in a soil layer (14) capable of sustaining loads.

5. A process according to any one of claims 1 to 3,
**characterised in**
**that** the tamped column (11) is built into soil layers (15) with a low supporting capability so as to be in a floating condition overall.

6. A process according to any one of claims 1 to 5,
**characterised in**
**that** the percentage of fibre in the tamped column (11) is increased from the bottom to the top.

7. A process according to any one of claims 1 to 6,
**characterised in**
**that** use is made of steel fibres, glass fibres or plastic fibres, more particularly with a length of 25 - 75 mm.

8. A process according to claim 7,
**characterised in**
**that** 0.5 to 5 kg, more particularly 2 - 3 kg of fibres (17), are added per m³ of aggregate.

9. A process according to any one of claims 1 to 8,
**characterised in**
**that** use is made of an aggregate mixed with fibres (17), having a cohesion value of 5 - 50 kN/m², more particularly 10 - 30 kN/m².

10. A tamped column consisting of unbonded aggregates in the soil for the improvement and stabilisation of foundation soil, for the production of which
- a depth vibrator is vibrated from the soil surface (12) into the foundation soil, wherein the tamped column is built up from the bottom to the top in accordance with the vibro-tamping process,
**characterised in**
**that** it comprises at least one column portion consisting of an friable aggregate which is binder-free and which is mixed with fibres (17), which column portion passes through a soil layer (15) with a low supporting capability.

11. A tamped column according to claim 10,
**characterised in**
**that** it is produced in supportive soil layers capable of sustaining loads from an friable aggregate which is binder-free and which is not mixed with fibres.

12. A tamped column according to any one of claims 10 to 11,
**characterised in**
**that** it is produced with a thickened base (13).

13. A tamped column according to any one of claims 10 to 12,
**characterised in**
**that** it ends in a soil layer (14) capable of sustaining loads.

14. A tamped column according to any one of claims 10 to 12,
**characterised in**
**that** it is built into soil layers (15) with a low supporting capability, so as to be in a floating condition overall.

15. A tamped column according to any one of claims 10 to 14,
**characterised in**
**that** the percentage of fibres in the aggregate increases from the bottom to the top.

16. A tamped column according to any one of claims 10 to 15,
**characterised in**
**that** the fibres (17) are steel fibres, glass fibres or plastic fibres, more particularly with a length of 25 - 75 mm.

17. A tamped column according to claim 16,
**characterised in**
**that** 0.5 to 5 kg, more particularly 2 - 3 kg of fibres (17) per m³ of aggregate are contained in the aggregate mixed with fibres (17).

18. A tamped column according to any one of claims 10 to 17,
**characterised in**
**that**, in the region of the aggregate mixed with fibres (17), it comprises a cohesion value of 5 - 50 kN/m², more particularly 10- 30 kN/m².

## Revendications

1. Procédé pour réaliser des colonnes ballastées en matériaux d'apport sans cohésion afin d'améliorer ou de stabiliser le sol de fondation ou sous-sol, comportant les étapes suivantes pour réaliser l'une des colonnes ballastées (11):
- un dispositif de vibrage ou secouage en profondeur est mis à vibrer dans le sous-sol depuis la surface du sol (12) ;
- la colonne ballastée (11) est réalisée de bas en haut par un procédé de ballastage et de secouage,
**caractérisé en ce que**, tout au moins dans les couches de sol (15) présentant une faible capacité portante, on réalise la colonne ballastée (11) en matériau d'apport granulaire exempt de liant auquel on mélange des fibres (17).

2. Procédé selon la revendication 1, **caractérisé en ce que**, dans des couches de sol stables (14, 20), la colonne ballastée (11) est réalisée en matériau d'apport non mélangé à des fibres (17).

3. Procédé selon la revendication 1 ou 2, **caractérisé en ce que** la colonne ballastée (11) est réalisée avec une base de colonne élargie (13).

4. Procédé selon l'une des revendications 1 à 3, **caractérisé en ce que** la colonne ballastée (11) se termine dans une couche de sol stable (14).

5. Procédé selon l'une des revendications 1 à 3, **caractérisé en ce que** la colonne ballastée (11) est implantée de façon globalement flottante dans des couches de sol (15) de faible capacité portante.

6. Procédé selon l'une des revendications 1 à 5, **caractérisé en ce que** la proportion de fibres dans la colonne ballastée (11) augmente de bas en haut.

7. Procédé selon l'une des revendications 1 à 6, **caractérisé en ce que** l'on utilise des fibres d'acier, des fibres de verre ou des fibres de matière synthétique qui ont notamment une longueur comprise entre 25 et 75 mm.

8. Procédé selon la revendication 7, **caractérisé en ce que** l'on ajoute de 0,5 à 5 kg, notamment de 2 à 3 kg de fibres (17) par m³ de matériau d'apport.

9. Procédé selon l'une des revendications 1 à 8, **caractérisé en ce que** l'on utilise du matériau d'apport mélangé à des fibres (17) présentant une valeur de cohésion comprise entre 5 et 50 kN/m², notamment entre 10 et 30 kN/m².

10. Colonne ballastée en matériaux d'apport sans cohésion dans le sol pour améliorer ou stabiliser le sol de fondation ou sous-sol pour la réalisation de laquelle on fait vibrer un dispositif de vibrage ou de secouage en profondeur dans le sous-sol à partir de la surface du sol (12), la colonne ballastée étant réalisée de bas en haut par un procédé de ballastage et de secouage, **caractérisée en ce qu'**elle comprend au moins un segment de colonne en matériau d'apport granulaire exempt de liant auquel on a ajouté des fibres (17), qui traverse une couche de sol (15) de faible capacité portante.

11. Colonne ballastée selon la revendication 10, **caractérisée en ce que**, dans des couches de sol stables ou portantes, elle est réalisée en matériau d'apport granulaire exempt de liant non mélangé à des fibres.

12. Colonne ballastée selon la revendication 10 ou 11, **caractérisée en ce qu'**elle est réalisée avec une base de colonne élargie (13).

13. Colonne ballastée selon l'une des revendications 10 à 12, **caractérisée en ce qu'**elle se termine dans une couche de sol stable (14).

14. Colonne ballastée selon l'une des revendications 10 à 12, **caractérisée en ce qu'**elle est réalisée de façon globalement flottante dans des couches de sol (15) de faible capacité portante.

15. Colonne ballastée selon l'une des revendications 10 à 14, **caractérisée en ce que** la proportion de fibres dans le matériau d'apport augmente de bas en haut.

16. Colonne ballastée selon l'une des revendications 10 à 15, **caractérisée en ce que** les fibres (17) sont des fibres d'acier, des fibres de verre ou des fibres de matière synthétique qui ont notamment une longueur comprise entre 25 et 75 mm.

17. Colonne ballastée selon la revendication 16, **caractérisée en ce que** le matériau d'apport mélangé à des fibres (17) contient de 0,5 à 5 kg, notamment de 2 à 3 kg de fibres (17) par m³.

18. Colonne ballastée selon l'une des revendications 10 à 17, **caractérisée en ce qu'**elle présente dans la zone de matériau d'apport mélangé à des fibres (17) une valeur de cohésion comprise entre 5 et 50 kN/m², notamment entre 10 et 30 kN/m².
